# EUROPÄISCHE PATENTSCHRIFT

(11) **EP 1 133 580 B1**
(45) Veröffentlichungstag und Bekanntmachung des Hinweises auf die Patenterteilung: **02.05.2003**
(21) Anmeldenummer: 99959337.9
(22) Anmeldetag: 25.11.1999
(51) Int. Cl.: C23C 4/06, C23C 4/10, C23C 4/12

(54) **VERFAHREN ZUM HERSTELLEN EINER KORROSIONS- UND VERSCHLEISSFESTEN SCHICHT DURCH THERMISCHES SPRITZEN**
PROCESS FOR PRODUCING A CORROSION- AND WEAR-RESISTANT LAYER BY THERMAL SPRAYING
PROCEDE POUR PRODUIRE UNE COUCHE ANTICORROSION ET ANTI-USURE PAR METALLISATION A CHAUD

(30) Priorität: 25.11.1998 DE 19854512; 15.12.1998 DE 19857737
(43) Veröffentlichungstag der Anmeldung: 19.09.2001
(73) Patentinhaber: Joma Chemical AS, 7894 Limingen (NO)
(72) Erfinder: LUGSCHEIDER, Erich, D-52074 Achen (DE)
(74) Vertreter: Hiebsch, Gerhard F., Dipl.-Ing.
(86) Internationale Anmeldenummer: EP9909140
(87) Internationale Veröffentlichungsnummer: WO00031313

(56) Entgegenhaltungen:
- EP-A- 0 443 730
- EP-A- 0 837 305
- EP-A- 0 955 389
- DE-A- 2 206 220
- DE-A- 2 258 405
- DE-A- 2 335 995
- DE-A- 3 048 691
- DE-A- 3 435 748
- DE-A- 19 545 005
- US-A- 2 707 691
- US-A- 5 047 612
- US-A- 5 180 921
- PATENT ABSTRACTS OF JAPAN vol. 1997, no. 01, 31. Januar 1997 (1997-01-31) & JP 08 225911 A (TOCALO CO LTD;SHINKO METAL PROD KK), 3. September 1996 (1996-09-03)
- PATENT ABSTRACTS OF JAPAN vol. 018, no. 617 (E-1634), 24. November 1994 (1994-11-24) & JP 06 236793 A (EBARA CORP), 23. August 1994 (1994-08-23)
- PATENT ABSTRACTS OF JAPAN vol. 1997, no. 02, 28. Februar 1997 (1997-02-28) & JP 08 269672 A (TOSHIBA CORP), 15. Oktober 1996 (1996-10-15)

## Beschreibung

Die Erfindung betrifft ein Verfahren zum Herstellen einer korrosions- und verschleissfesten Schicht auf einem Substrat durch Aufsprühen eines Werkstoffes auf Eisenoxidbasis.

Durch die DE 30 48 691 A1 ist ein derartiges Verfahren bekannt geworden, mit dem ein Lochdorn für ein Stopfen- und Streckwalzwerk beschichtet wird; auf der Dornoberfläche wird durch Aufsprühen eines weitgehend aus Eisenoxid bestehenden Pulvers in geschmolzenem Zustand eine Schutzschicht gebildet; ein solcher Lochdorn soll preiswert herstellbar und von ausgezeichneter Haltbarkeit sein sowie bessere Isolierungs- und Gleiteigenschaften anbieten. Dazu werden als Eisenoxide die Verbindungen FeO, Fe₃O₄ und Fe₂O₃ beziehungsweise deren Gemische angeboten, die mehr als 50 Gew.-% des Pulvers ausmachen. Zudem können Oxide von Chrom, Nickel, Kupfer und Mangan bzw. Metalle aus der Gruppe Eisen, Chrom, Nickel, Kobalt, Kupfer und Mangan eingesetzt werden.

Die DE 34 35 748 A1 schildert den Einsatz eines Laser-Anemometer, dessen Messvolumen relativ zu einem heißen Gasstrahl verstellbar ist, zur Ermittlung der Partikelgeschwindigkeiten beim thermischen Spritzen. Die Partikelstromdichte wird durch einen Partikelzähler ermittelt, der die Anzahl der jeweils durch das Messvolumen fliegenden Spritzpartikel zählt. Die mittleren Partikelflugbahnen und der Schmelzzustand werden in einer Einrichtung zur digitalen Datenverarbeitung errechnet.

Der EP 0 443 730 A ist ein Verfahren zum Herstellen von Magnetit beschichteter Elektroden zu entnehmen, bei dem durch Mischen von FeO- und Fe₂O₃-Pulver sowie Polyvinylalkohol-Lösung eine Mischung hergestellt, zu einem Grünkörper gepresst und dann zu Magnetit gesintert wird. Anschließend wird der Magnetitsinter auf eine Teilchengröße von 5 bis 150 µm pulverisiert und das Magnetitpulver mittels thermischen Spritzens -- etwa mittels Plasmaspritzens, Plasmajets oder Wasserplasma -- auf die Elektroden aufgebracht. Eine Kontrolle des Plasmastrahles findet nicht statt.

Die Beschichtung eines Gleitkörpers -- z.B. eines Kolbenringes -- wird nach DE 23 35 995 durch thermisches Spritzen einer Mischung von Fe₃O₄ und Cr₂O₃ (Verhältnis 50 : 50), Fe₃O₄ und Cr₃C₂ (60 : 40) sowie Fe₃O₄ und einer Selbst-Flusslegierung (70 : 30) aufgebracht.

In EP 0 837 305 A wird ein Messverfahren -- mit einer Einrichtung zum Messen der Temperatur, der Partikeldichte und Partikelgröße, der Stromstärke, der Träger- und Plasmagasgeschwindigkeit, der Plasmagasmenge -- zum Bestimmen der Daten der Partikel und des Plasmastrahles während des Spritzens erörtert. Bei einer anderen thermischen Einrichtung nach JP 08 269 672 A wird diese mittels einer Kamera bzw. einer damit gekoppelten Bildverarbeitung gesteuert.

Schließlich offenbart die US 5 180 921 A eine thermische Plasmabeschichtungseinrichtung mit Sensoren zum Überwachen der Partikelgeschwindigkeit der gespritzten Teilchen mittels zweier Photodetektoren (Zweifarbpyrometer), womit dann der Strom, die Pulverzuführrate, der Pulverfördergasstrom od.dgl. gesteuert werden.

Korrosions- und Verschleißschutzschichten werden üblicherweise aus Pulvergemischen verschiedener Art auf zu schützende Oberflächen in der Fabrikation oder zum Unterhalt aufgebracht. Dazu werden in der Hauptsache thermische Spritzverfahren oder Aufdampfverfahren wie CVD (chemical vapor deposition) oder PVD (plasma vapor deposition) eingesetzt. Mit den CVD- und PVD-Verfahren können dünne Korrosions- und Verschleißschutzschichten auf Oxid- oder Hartstoffbasis, besonders in der Massenproduktion, aufgebracht werden. Zudem werden elektrochemische oder galvanische Verfahren eingesetzt.

Mittels des thermischen Spritzens werden in der Hauptsache Schichten einer Schichtdicke von mehr als 0,1 mm geschaffen. Bei den durch thermisches Spritzen hergestellten korrosions- und verschleißfesten Schichten handelt es sich zumeist um metallische oder oxidische Schichten, in die zur Verbesserung Hartstoffe eingelagert werden.

Eines der größten Probleme bei den thermischen Spritzverfahren ist das Herstellen von Schichten konstanter Eigenschaften und Qualität. Aus diesem Grunde konnten die thermischen Spritzverfahren an Substraten oder Teilen mit hohen Qualitätsansprüchen in der Serienproduktion nur begrenzt Anwendung finden.

Versuche mit Auswahl des Werkstoffes bezüglich seiner chemischen Zusammensetzung oder seiner Form -- etwa zum einen des Drahtdurchmessers eines Fülldrahtes oder zum anderen der Korngrößenverteilung und der Kornform des Spritzpulvers -- führten zu keiner ausreichenden Qualitätssteigerung. Auch Änderungen an den Spritzanlagen verhalfen nicht zu einer besseren Qualität.

Es fanden Versuche statt, Verschleiß- und Korrosionsschutz durch thermisch aufgespritzte Schichten aus Eisenoxid bzw. Magnetit zu schaffen. Bei allen Versuchen dieser Art zeigte sich, dass die Qualität der jeweiligen Schicht in Hinblick auf den Schichtaufbau nur unter großem Aufwand einigermaßen gesichert zu werden vermochte.

In Kenntnis dieser Gegebenheiten hat sich der Erfinder das Ziel gesetzt, das Herstellen einer konstanten verschleiß- und korrosionsfesten Oberflächenbeschichtung auf Oxidbasis auf dem Wege des thermischen Spritzens zu verbessern.

Zur Lösung dieser Aufgabe führen die Lehren der unabhängigen Patentansprüche; die Unteransprüche geben günstige Weiterbildungen an.

Bei den Hartstoffen haben sich die Karbide, Nitride, Silizide, Boride und Oxide als Zusätze bewährt. Bei den Karbiden eignen sich die Karbidbildner wie Wolfram, Chrom Molybdän, Niob, Tantal, Titan, Vanadium od.dgl.. Der Zusatz der Karbide sollte auf höchstens 30 Gew.-% -- vorzugsweise 20 Gew.-% -- begrenzt werden. Bei den Boriden und Nitriden als Zusätze in dieser Höhe werden Verbesserungen der Eigenschaften festgestellt. Oxidische Zusätze von Chromoxid (Cr₂O₃) in einer Größenordnung von 1 bis 40 Gew.-% -- vorzugsweise 5 bis 30 Gew.-% -- zeigen ebenfalls gute Resultate.

Um eine hohe Qualität zu erreichen, müssen die pulverförmigen Spritzwerkstoffe eine Korngröße von 0,05 bis 150 µm -- vorzugsweise 0,1 bis 120 µm -- besitzen. Bei den Gemischen von verschiedenen pulverförmigen Werkstoffen empfiehlt es sich, zur Vermeidung einer Entmischung und zur Verbesserung des Fließverhaltens diese zu agglomerieren oder sprühzutrocknen.

Beim Einsatz drahtförmiger Spritzwerkstoffe mit hohem Magnetitanteil kann im Rahmen der Erfindung aus einem metallischen Mantel und Magnetitpulver ein Fülldraht hergestellt werden.

Zum Aufbringen der Verschleiß- und/oder Korrosionsschicht sind erfindungsgemäß alle thermischen Spritzverfahren wie das autogene Flammspritzen, das Hochgeschwindigkeits-Flammspritzen (HVOF Spritzen), das Plasmaspritzen unter Luft (APS), das Shroud-Plasmaspritzen (SPS), das Vakkumspritzen (LPPS), das Hochleistungs-Plasmaspritzen (HPPS), das autogene Drahtspritzen oder Lichtbogen-Drahtspritzen einsetzbar.

Die Online-Kontrolle und Steuerung erfolgt mit einer Kombination von verschiedenen Verfahren, die es erlauben, die Temperatur des Partikels bzw. den Aufschmelzgrad, die Partikelgröße, die Geschwindigkeit, das Auftreffen desselben auf das Substrat sowie die Erwärmung der Schicht und des Substrats während des Spritzvorgangs zu messen. Die Messsignale werden dann dem Computer einer Steueranlage für die Spritzanlage zugeleitet und die Flammenparameter sowie die Leistung den Werten angepasst.

Vom Erfinder wurde also festgestellt, dass es möglich ist, eine den oben erwähnten Anforderungen gerecht werdende Beschichtung zu schaffen, wenn als Werkstoff ein Oxid auf Eisenbasis verwendet wird, dem man -- in Abhängigkeit von dem zu lösenden Korrosions- oder Verschleißproblem -- Metalle, Hartstoffe oder intermetallische Verbindungen zusetzt. Der Werkstoff muss nach einem bestimmten Herstellungsverfahren erzeugt werden; erfindungsgemäß wird ein aus dem pulverförmigen Werkstoffgemisch durch Sprühtrocknen hergestelltes Pulverkorn mit guten Fließeigenschaften vorgeschlagen sowie ein aus dem pulverförmigen Werkstoffgemisch mittels eines Agglomerationsverfahrens hergestelltes entmischungssicheres Pulverkorn.

Die Spritzanlage wird mit einem Online-Kontroll- bzw. Steuersystem zur Überwachung ausgerüstet, um Schichten mit einer hohen Qualität und gleichbleibenden Eigenschaften durch Aufspritzen herstellen zu können.

Dazu hat sich eine Online-Kontrolle und Steuerung mittels einer auf den Spritzstrahl gerichteten ITG-Kamera, einen LDA-Detektor mit LDA-Laser sowie einen HSP-Kopf als günstig erwiesen oder eine Online-Kontrolle mittels einer auf den Spritzstrahl gerichteten ITG-Kamera und einen HSP-Kopf eines Messkörpers.

Gemessen werden soll durch die Online-Kontrolle und Steuerung günstigerweise die Partikelgeschwindigkeit in der Spritzflamme, etwa durch ein Laser-Doppler-Anemometer anhand eines von einem Lasergerät ausgeschickten Strahles, der durch eine Sendeoptik in zwei Teilstrahlen zerlegt wird.

Nach einem anderen Merkmal der Erfindung wird durch die Online-Kontrolle und Steuerung die Partikeltemperatur in der Spritzflamme mittels eines Hochgeschwindigkeits-Pyrometers beobachtet. Dies erfolgt etwa mittels Infrarot-Thermographie.

Auch hat es sich als. günstig erwiesen, durch die Online-Kontrolle und Steuerung die Gasmenge zu messen, etwa eine Plasmagasmenge.

Dank der Online-Kontrolle und Steuerung ist man auch in der Lage, eine gemessene Strom-Spannungscharakteristik auszuwerten oder eine der Spritzflamme zugeführte Pulvermenge zu messen.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt jeweils schematisch in
- Fig. 1:: ein Online-Steuer- und Kontroll-System für eine Plasmaanlage;
- Fig. 2:: eine Anlage zur Infrarot-Thermographie (ITG) und zur Hochgeschwindigkeits-Pyrometrie (HSP = High Speed Pyrometry) beim thermischen Spritzen;
- Fig. 3:: ein Schema zur Infrarot-Thermographie (ITG);
- Fig. 4, 5:: jeweils eine Anlage zur Hochgeschwindigkeits-Pyrometrie (HSP);
- Fig. 6:: eine Ausgestaltung eines Laser-Doppler-Anemometer (LDA);
- Fig. 7:: eine Skizze zur Partikelform-Messung im Fluge (PSI = Particle Shape Imaging);
- Fig. 8:: eine Partikeltemperatur-Messung im Fluge (PTM = Particle Temperature Measurement);
- Fig. 9:: eine Skizze zur Messung von Partikeltemperatur und -geschwindigkeit.

Zum Aufbringen von Verschleiss- und/oder Korrosionsschichten sind alle thermischen Spritzverfahren -- wie das autogene Flammspritzen, das Hochgeschwindigkeits-Flammspritzen (HVOF), das Plasmaspritzen unter Luft (APS), das sog. Shroud-Plasmaspritzen (SPS), Plasmaspritzen im Vakuum (LPPS), High-Power-Plasmaspritzen (HPPS), autogenes oder Lichtbogen-Drahtspritzen -- einsetzbar. Die Online-Kontrolle und Steuerung erfolgt mittels einer Kombination aus verschiedenen Verfahren, die es erlauben, die Temperatur des Partikels bzw. den Aufschmelzgrad, die Partikelgröße, die Geschwindigkeit, den Aufprall dessselben auf dem Substrat sowie die Erwärmung der Schicht und des Substrats während des Spritzvorgangs zu messen. Die Messsignale werden dann dem Computer des Steuerungsteils der thermischen Spritzanlage zugeleitet, um die Flammenparameter und die Leistung den gemessenen Werten anpassen zu können.

Ein in Fig. 1 dargestelltes Online-Steuer- und Kontrollsystem für die Flamme bzw. den Spritzstrahl 10 einer bei 12 angedeuteten Spritzpistole od.dgl. Spritzvorrichtung 12 mit deren Brennerdüse 14 vorgeordneter Pulverzuführung 16 -- weist über den Spritzstrahl 10 eine ITG-Kamera 18 -- also eine Infrarot-Thermographie-Kamera -- sowie ein Laser-Doppler-Anemometer (LDA - Detektor) 20 für einen unterhalb des Spritzstrahls 10 erkennbaren LDA-Laser 22 auf; neben diesem ist ein HSP-Kopf 24 -- HSP = high speed pyrometry -- zu erkennen, der mit einem spulenähnlichen Messkörper 26 verbunden ist.

Zum Messen von Substrattemperatur Tₛ und Beschichtungstemperatur T_{c} mittels der Infrarot-Thermographie liegt nach Fig. 3 ein -- mit einer Beschichtung 32 zu versehendes -- Substrat 30 im Aufnahmebereich einer ITG-Kamera 18. Von dieser geht ein Glasfaserkabel 36 aus, das zu einer bei 42 angedeuteten Video-PC-Karte -- 500 KHz -- führt. An diese ist ein Rechner 46 mit Monitor 48 angeschlossen, dem hier ein Temperaturaufnahmegerät 50 zugeordnet ist.

In Fig. 4 ist zum Messen der Kühlrate bzw. der Beschichtungstemperatur Tc mittels Hochgeschwindigkeits-Pyrometrie (HSP) der Beschichtung 32 des Substrates 30 der HSP-Kopf 24 zugeschaltet, der über einen AD-Konverter 52 an einen -- Speicherelement 44 und Monitor 48 aufweisenden -- Rechner 46 angeschlossen ist. Ein Hochgeschwindigkeitspyrometer mit HSP-Kopf 24, AD-Konverter 52 sowie mit einem Rechner 46, der ein Benutzermenue 54, ein Kontrollmenue 56 und Graphiksoftware 58 enthält, kann man Fig. 5 entnehmen.

Mit dem Verfahren der sog. Laser-Doppler-Anemometrie (LDA) kann bei geringem Zeit- und Arbeitsaufwand eine Optimierung der Spritzparameter erreicht werden. Bei der bevorzugten Zweistrahltechnik wird der Strahl 60 eines bei 62 angedeuteten Argon-Ionenlasers (λ = 514,5 nm, P = 150 mW) durch eine Sendeoptik 64 in zwei Teilstrahlen 60ₐ, 60_{b} gleicher Intensität zerlegt. Beide Teilstrahlen 60ₐ, 60_{b} werden in ein ortsfestes Meßvolumen 66 fokussiert. Sie schneiden sich dort unter einem definierten Winkel so, dass ein streifenförmig intensitätsmoduliertes Interferenzmuster entsteht. Ein Partikel des Spritzstrahls 10, das dieses Streifenmuster durchfliegt, erzeugt ein zeitlich periodisch veränderliches Streulichtsignal 68 für eine Empfangsoptik mit Photodetektor 70. Die Modulationsfrequenz des Streulichtsignals 68 ist proportional zur Geschwindigkeitskomponente des Teilchens senkrecht zum Interferenzstreifensystem. Die Häufigkeit der LDA-Streulichtsignale ist ein Maß für die lokale Dichte der Partikel im Plasmaspritzstrahl 10. Durch Abscannen des Strahls ist eine ortsaufgelöste Messung relevanter Partikelparameter möglich. Hieraus können Ergebnisse wie Geschwindigkeitsverteilung, Trajektorien und Verweilzeiten der Partikel gewonnen werden.

Da eine individuelle Bestimmung von Größe und Form eines Spritzpartikels mit LDA nicht durchführbar ist, wird gemäß Fig. 7 das Particle-Shape-Imaging (PSI) eingesetzt, ein bildgebendes Verfahren zur ortsaufgelösten Bestimmung von Größe und Form einzelner Pulverpartikel in Plasmaspritzstrahlen 10. Das Messprinzip beruht auf einer telemikroskopischen Abbildung der Schatten der Partikel, die Messmethode weist als Vorteile eine hohe Lichtstärke im Vergleich zu Streulichtverfahren und gleichzeitig eine Reduktion auf die gewünschte Bildinformation auf. Ähnlich wie bei der Laser-Doppler-Anemometrie wird der Strahl 60 eines Nd-YAG Dauerstrichlasers 60ₐ (λ = 532nm, P = 100 mW) an einem Strahlteiler 72 mit Spiegeln 74 in zwei gleichintensive Teilstrahlen 60ₐ, 60_{b} aufgespalten, die mittels der Spiegel 74 in der Gegenstandsebene E des Fernmikroskopieobjektivs eines Fernmikroskops 76 gekreuzt werden. Dessen Verwendung erlaubt die Einhaltung eines Sicherheitsabstands von 600 mm zum Messobjekt. Bei einem Abbildungsmaßstab 1 : 10 wird noch eine optische Auflösung von 2,7 µm erreicht. Das Bildaufnahmesystem besteht aus einer CCD-Kamera 78 mit einem vorgeschalteten Micro-Channel-Plate (MCP)-Bildverstärker einer minimalen Belichtungszeit von 5 ns.

Die geometrische Abmessung des 512 x 512 Pixel CCD-Chips und der Tiefenschärfebereich des Objektivs ergeben ein Messvolumen von 410 x 410 x 940 µm³.

Für den Fall, dass sich ein Partikel im Messvolumen exakt in der Gegenstandsebene E befindet, werden von beiden Strahlen 64, 64ₐ Teilschatten generiert, die sich bei der Abbildung auf den CCD-Chip vollständig decken und damit einen Vollschatten bilden. Proportional zum Abstand der Partikel von der Gegenstandsebene E wandern die Teilschatten in der Bildebene auseinander und der Vollschattenbereich nimmt ab. Mit diesem Effekt kann die Lage eines Teilchens relativ zur Gegenstandsebene E bestimmt werden. Fläche und Kontur des Schattenbildes geben Aufschluss über Größe und Form des Teilchens. Das ebenfalls abgebildete LDA-Interferenzstreifenmuster liefert dabei den Größenmaßstab. Mit der minimalen Belichtungszeit der MCP-CCD-Kamera von 5 ns ergibt sich ein Wert von 500m/s als maximale Partikelgeschwindigkeit, bei der die Bewegungsunschärfe das optische Auflösungsvermögen nicht übersteigt.

Beim Verfahren der sog. In-flight-Partikeldiagnose-- wozu auf Fig. 8 verwiesen sei -- kann man unabhängig vom Spritzverfahren je Sekunde bis zu 200 einzelne Partikel in jedem Punkt eines Spritzstrahls simultan auf ihre Oberflächentemperatur, Geschwindigkeit und Größe hin vermessen. Eine nicht widergegebene Verfahreinheit ermöglicht zusätzlich das Abrastern einer Ebene senkrecht zum Spritzstrahl 10, so dass die Verteilung der Partikel im Spritzstrahl 10 genau ermittelt werden kann. Die Temperaturbestimmung erfolgt mittels Zweiwellenlängenpyrometerie bei 995 ± 25 µm und 787 ± 25 µm. Die Partikel werden dabei als graue Strahler behandelt, so dass die Kenntnis des exakten Emissionsgrads für die Temperaturmessung nicht notwendig ist. Das System umfasst das Abbilden einer Zweischlitzmaske 80 mit 25 µm x 50 µm -- an einem Messkopf 82 -- in einem Brennpunkt in etwa 90 mm Abstand mit hoher Tiefenschärfe. So entsteht ein Messvolumen, das entsprechend der graphischen Darstellung über Fig. 10 durch zwei sichtbare und einen dazwischenliegenden Schattenbereich charakterisiert wird. Das Messvolumen beträgt etwa 170 x 250 x 2000 µm³. Die Eigenstrahlung einzelner Partikel, die dieses Messvolumen durchfliegen, wird über zwei IR-Detektoren mit zwei unterschiedlichen Wellenlängen aufgenommen. Durch die zwei Teilmessvolumina entstehen zwei Temperaturspitzen in Folge. Der zeitliche Abstand der beiden Peaks ist ein Maß für die Geschwindigkeit des Partikels. Das Prinzip entspricht dem der Lichtschranke.

Diese Vorgehensweise ermöglicht die Bestimmung von Partikeloberflächentemperaturen zwischen 1.350°C und 4000°C. Die messbare Partikelgröße hängt im wesentlichen von der Temperatur der Partikel ab. Sie ist nach unten auf etwa 10 µm sowie nach oben auf etwa 300 µm begrenzt und wird durch die vom Partikel abgestrahlte absolute Energie bestimmt, die proportional zum Quadrat des Durchmessers ist. Der messbare Geschwindigkeitsbereich beträgt 30m/s - 1500 m/s.

Die Darstellung der Fig. 9 schließt an jene in Fig. 1 an und verdeutlicht das Messen der Partikeltemperatur und der Geschwindigkeit mittels eines HSP-Kopfes 24.

Die Vorgehensweise wird durch einige Anwendungsbeispiele weitergehend erörtert:

### BEISPIEL 1

Eine Gussform für Aluminiumguss soll mit einer Schicht versehen werden, durch die ein Anbacken und Haften in der Form vermieden wird.

Für die Versuche wurde eine 0,2 bis 0,5 mm dicke Beschichtung einer Werkstoffzusammensetzung von

| | |
|---|---|
| 95,5 Gew.-% | Magnetit (Fe₃O₄) |
| 4,5 Gew.-% | Eisenoxid (Fe₂O₃) |

ausgewählt; diese soll bei Aluminium und dessen Legierungen das Haften und Anbacken verhindern. Weitere Eigenschaften des Spritzpulvers waren
- Korngröße: > 5 µm
< 45 µm
bei einer Korngröße des Ausgangsmaterials > 1,5 µm.

Der Kornaufbau der runden Körner wurde durch Agglomeration mittels Sprühtrocknens hergestellt.

Das Auftragen erfolgte durch Plasmaspritzen unter Luft (APS) mit einer Leistung von 60 KW und Argon/Wasserstoff-Plasma, welches mit einer Online-Steuereinheit nach Fig. 1 versehen war; die Partikelgeschwindigkeit und Partikeltemperatur werden dort während des Fluges gemessen, um den Plasmaspritzstrahl so zu steuern, dass der notwendige Aufschmelzgrad des Partikels erreicht wird.

Die zu beschichtende Formfläche wurde mit CO₂ zwangsgekühlt mit dem Ziel, die Oxidation beim Partikelaufprall so gering wie möglich zu halten.

Die so durch thermisches Spritzen hergestellte Schicht wurde anschließend geschliffen und in einer Aluminiumgießerei getestet. Dabei wurde festgestellt, dass ein Anbacken und Haften an der Form unterbunden ist sowie das aufwendige Besprühen der Form mit einem Formtrennmittel unterbleiben kann.

### Beispiel 2

Auf die Transportrolle einer Papierherstellungsmaschine soll eine etwa zwischen 1,0 bis 2,0 mm dicke Schutzschicht gegen Verschleiss und Korrosion in wässerigen Lösungen aufgebracht werden. Diese Schutzschicht muss wegen des Arbeitens in wässriger Lösung eine hohe Dichte (mind. 99 % der theoretischen Dichte) aufweisen. Als Spritzwerkstoff wurde ein Fülldraht folgender Zusammensetzung eingesetzt:

| | |
|---|---|
| Füllung | Magnetit (Fe₃O₄) |
| Mantel | NiCr 80/20 mit etwa 30 Gew.-% des Fülldrahtes. |

Die Korngröße des Ausgangswerkstoffes für die Füllung betrug > 1,0 µm.

Zum Aufspritzen der Schutzschicht wurde eine mit einem Online-Steuer- und Kontroll-System ausgerüstete Lichtbogenspritzanlage zum Verarbeiten von Fülldraht eingesetzt, als Steuersystem eine Kombination der zwei in Fig. 1 und 3 dargestellten Systeme. Die Zwangskühlung erfolge mit CO₂ und Luft.

Nach dem Beschichten wurde die 200 cm lange Rolle auf eine Oberflächengüte von Ra 0,4 µm geschliffen. Bei der Kontrolle der Oberfläche mit einer Binokularlupe einer Vergrößerung von x = 20 konnten keine Fehler in der Schicht festgestellt werden.

Nach einem Testlauf von sechs Monaten wurde die in der Papiermaschine eingesetzte Transportrolle zusammen mit einer verchromten Rolle ausgebaut, und die Oberflächen wurden untersucht. Bei dieser Untersuchung wurde festgestellt, dass an der für den Test durch Plasmaspritzen beschichteten Transportrolle keine Fehler oder Angriffe durch Korrosion oder Verschleiss gefunden werden konnten. Die verchromte Vergleichsrolle zeigte den für diese Laufzeit bekannten Angriff.

### Beispiel 3

Für die Kolbenringe von Verbrennungsmotoren werden bei der Entwicklung ständig Verbesserungen in den Beschichtungen verlangt. Nach mehreren Überlegungen sollten nun Versuche mit einer reinen Magnetit-Beschichtung durchgeführt werden. Das Problem einer solchen Beschichtung aus reinem Magnetit (Fe₃O₄) besteht in der unerwünschten Möglichkeit, dass das Magnetit beim Spritzvorgang zu Fe₂O₃ aufoxidiert werden könnte, was zu einem Verlust der angestrebten guten Eigenschaften führen würde.

Als Spritzwerkstoff wurde reines Magnetit verwendet. Die Korngröße des Spritzpulvers war:
< 37 µm
> 5 µm,
die Korngröße des Ausgangsmaterial
< 0,5 µm.

Das Spritzpulver runder Kornform wurde durch Agglomeration beim Sprühtrocknen hergestellt.

Zum Aufbringen der Beschichtung wurde eine mit einem Gas-Shroud und einer Online-Steuereinheit ausgestattete Plasma-Anlage für das Plasmaspritzen unter Luft (APS) mit einer Leistung von 80 KW eingesetzt. Die konstant zu haltenden Parameter zur Steuerung der Plasmaanlage waren:
- Partikelgeschwindigkeit;
- Partikeltemperatur;
- Substrattemperatur;
- Aufschmelzen des Partikels.

Als Zwangskühlung für das Substrat und die Schicht während des Spritzvorgangs wurde CO₂ verwendet. Der zum Schutz gegen die Oxidation angewendete Shroud wurde mit Reinstargon betrieben.

Die nach diesem Verfahren mit reinem Magnetit beschichteten Kolbenringe zeigten bei der Kontrolle eine hohe Qualität und wiesen beim Dauerlauftest in Motoren gute Resultate auf.

### Beispiel 4

Eine Taucheinrichtung für ein bei 500°C arbeitendes Salzbad zum Wärmebehandeln von kleineren Teilen weist nach ungefähr einer Woche Betriebszeit eine hohe Korrosion auf.

Es sollte nun versucht werden, durch das Auftragen einer Magnetit/Karbid-Schutzschicht den Verschleiss und die Korrosion zu vermeiden. Als Werkstoff wurde ein Gemisch eingesetzt aus:

| | |
|---|---|
| 75 Gew.-% | Magnetit, |
| 25 Gew.-% | Chromkarbid. |

Das thermische Spritzverfahren zum Aufbringen der Schicht einer Dicke von 80 µm war ein Hochgeschwindigkeits-Flammspritzen (HVOF), bei welchem die Steuerung online erfolgte. Nach dem Aufspritzen wurde die Schicht poliert.

Die Standzeit der so aufgebrachten Schicht betrug unter den gleichen Konditionen zwei Wochen.

### Beispiel 5

Ein Hydraulikzylinder für den untertägigen Bergbau einer Länge von 1000 mm und eines Durchmessers von 200 mm sollte mit einer Schutzschicht gegen Korrosion und Verschleiß versehen werden. Bislang war als Schutzschicht eine galvanisch aufgebrachte Hartchromschicht verwendet worden, die allerdings durch Auftreten von Haarrissen in der Schicht eine Standzeit von höchstens zwei Monaten aufwies.

Nun wurde eine Schutzschicht der Zusammensetzung

| | |
|---|---|
| 70 Gew.-% | Fe₃O₄ (Magnetit), |
| 30 Gew.-% | Cr₂O₃ (Chromoxid) |

gewählt, wobei die Korngröße des agglomerierten Spritzwerkstoffes
> 5 µm,
< 37 µm
betrug.

Zum Aufbringen der Schutzschicht einer Schichtdicke zwischen 1,0 bis 1,5 mm wurde eine HPPS (High Power Plasma)-Anlage mit einer Leistung von 200 KW verwendet, die zum Einhalten der genauen Spritzparameter bzw. der Vermeidung von Oxidation mit einer Online-Steuerung versehen war.

Die so hergestellte Schutzschicht wurde nach einer Zeit von zwei Monaten kontrolliert, und es wurde festgestellt, dass die Oberfläche der Schicht keine Angriffe durch Korrosion oder Verschleiss aufwies. Die Lebensdauer der Schicht betrug neun Monate.

### Beispiel 6

Der Kolben einer Vakuumpumpe mit einem Durchmesser von 20 mm und einer Länge von 500 mm sollte mit einer Verschleiß- und Korrosionsschutzschicht versehen werden. Als Werkstoff wurde ein agglomeriertes Spritzpulver mit der Zusammensetzung:

| | |
|---|---|
| 80 Gew.-% | Fe₃O₄ |
| 20 Gew.-% | Ni₃Al |

und einer
Korngröße
> 5 µm
< 45 µm
verwendet.

Zum Beschichten wurde eine LPPS-Anlage mit einer Leistung von 40 KW eingesetzt, die mit einer Online-Steuerung versehen war.

Beim späteren Einsatz zeigte die so hergestellte Beschichtung sehr gute Resultate im Vergleich zu üblichen normalen Kolben.

## Patentansprüche

1. Verfahren zum Herstellen einer korrosions- und verschleißfesten Schicht auf einem Substrat durch Aufsprühen eines Werkstoffes auf Eisenoxidbasis, **dadurch gekennzeichnet, dass** der zumindest 20 Gew.-%, vorzugsweise mehr als 30 Gew.-%, Magneteisenstein (Fe₃O₄ und/oder FeFe₂O₄) aufweisende Werkstoff auf Eisenoxidbasis durch online gesteuertes Flammspritzen, insbesondere Hochgeschwindigkeits-Flammspritzen, oder Plasmaspritzen, insbesondere Plasmaspritzen in der Luft oder im Vakuum, Hochleistungs-Plasmaspritzen (HPPS), Shroud-Plasmaspritzen (SPS), durch online gesteuertes Drahtflammspritzen oder Lichtbogendrahtspritzen aufgebracht sowie dabei die Eigenschaften der Schicht aus dem Werkstoff durch ein Online-Kontroll- und Steuersystem überwacht und konstant gehalten werden.

2. Verfahren nach Anspruch 1, **gekennzeichnet durch** eine Online-Kontrolle und Steuerung mittels einer auf den Spritzstrahl (10) gerichteten ITG-Kamera (18), eines LDA-Detektors (20) mit LDA-Laser (22) sowie eines HSP-Kopfes (24).

3. Verfahren nach Anspruch 1 oder 2, **gekennzeichnet durch** eine Online-Kontrolle und Steuerung **durch** das Messen der Partikelgeschwindigkeit in der Spritzflamme.

4. Verfahren nach Anspruch 1 oder 3, **gekennzeichnet durch** eine Online-Kontrolle und Steuerung mittels des Messens der Partikelgeschwindigkeit in der Spritzflamme **durch** ein Laser-Doppler-Anemometer anhand eines von einem Lasergerät (62) ausgeschickten Strahles (60), der **durch** eine Sendeoptik (64) in zwei Teilstrahlen (60ₐ, 60_{b}) zerlegt wird.

5. Verfahren nach Anspruch 1 oder 3, **gekennzeichnet durch** eine Online-Kontrolle und Steuerung **durch** das Messen der Partikeltemperatur in der Spritzflamme mittels eines Hochgeschwindigkeits-Pyrometers.

6. Verfahren nach einem der Ansprüche 1 oder 5, **gekennzeichnet durch** eine Online-Kontrolle und Steuerung, bei der die Partikeltemperatur in der Spritzflamme mittels Infrarot-Thermographie gemessen wird.

7. Verfahren nach Anspruch 1, **gekennzeichnet durch** eine Online-Kontrolle und Steuerung, bei der die gemessene Gasmenge analysiert wird.

8. Verfahren nach Anspruch 1 oder 7, **gekennzeichnet durch** eine Online-Kontrolle und Steuerung, bei der eine gemessene Plasmagasmenge analysiert wird.

9. Verfahren nach Anspruch 1, **gekennzeichnet durch** eine Online-Kontrolle und Steuerung, bei der eine gemessene Strom-Spannungscharakteristik ausgewertet oder bei der eine der Spritzflamme zugeführte Pulvermenge gemessen wird.

10. Verfahren zum Herstellen einer korrosions- und verschleißfesten Schicht nach einem der Ansprüche 1 bis 9, **gekennzeichnet durch** ein online gesteuertes Plasmaspritzverfahren, bei dem als Plasmagas Luft verwendet wird.

11. Verfahren zum Herstellen einer korrosions- und verschleißfesten Schicht nach einem der Ansprüche 1 bis 9, **dadurch gekennzeichnet, dass** als Beschichtungsverfahren ein online gesteuertes wasserstabilisiertes Plasmaspritzverfahren angewendet wird.

12. Verfahren zum Herstellen einer korrosions- und verschleißfesten Schicht nach einem der Ansprüche 1 bis 11, **dadurch gekennzeichnet, dass** ein Werkstoff mit zumindest 20 Gew.-%, vorzugsweise mehr als 30 Gew.-%, Magneteisenstein (Fe₃O₄ und/oder FeFe₂O₄) eingesetzt wird.

13. Verfahren nach Anspruch 12, **dadurch gekennzeichnet, dass** der Werkstoff aus Magnetit und wenigstens einer intermetallischen Verbindung besteht.

14. Verfahren nach Anspruch 12, **gekennzeichnet durch** den Zusatz einer Mischung aus Metallen, intermetallischen Verbindungen, Karbiden, Nitriden, Siliziden, Boriden und/oder Oxiden im Werkstoff.

15. Verfahren nach Anspruch 12, **gekennzeichnet durch** einen Werkstoff aus Magnetit und Karbiden von W, Cr, Mo, Nb, Ta, Ti, V.

16. Verfahren nach Anspruch 15, **gekennzeichnet durch** einen Werkstoff, der aus Magnetit mit einem Zusatz von bis zu 30 Gew.-%, vorzugsweise bis zu 20 Gew.-%, Wolfram- und/oder Chromkarbiden besteht.

17. Verfahren nach Anspruch 12, **gekennzeichnet durch** einen Werkstoff aus Magnetit und wenigstens einem weiteren metallischen Werkstoff.

18. Verfahren nach Anspruch 17, **gekennzeichnet durch** Magnetit und einen Zusatz von bis zu 50 Gew.-%, vorzugsweise bis zu 40 Gew.-% Cr, CrNi, oder einen ferritischen Stahl.

19. Verfahren nach Anspruch 12, **gekennzeichnet durch** eine Mischung von Magnetit und Chromoxid als Werkstoff mit einem Anteil des Chromoxids zwischen 1 und 40 Gew.-%, vorzugsweise zwischen 5 und 30 Gew.-%.

20. Verfahren nach einem der Ansprüche 12 bis 19, **gekennzeichnet durch** eine Korngröße des pulverförmigen Spritzwerkstoffs von 0,05 bis 150 µm, vorzugsweise 0,1 bis 120 µm.

21. Verfahren nach einem der Ansprüche 12 bis 20, **gekennzeichnet durch** den Einsatz eines Fülldrahtes als drahtförmigen Spritzwerkstoff, dessen Füllung aus Magnetit und dessen Mantel aus einer Legierung besteht.

22. Verfahren nach einem der Ansprüche 1 bis 21, **gekennzeichnet durch** ein aus pulverförmigen Werkstoffgemisch **durch** Sprühtrocknen hergestelltes Pulverkorn mit guten Fließeigenschaften.

23. Verfahren nach einem der Ansprüche 1 bis 21, **gekennzeichnet durch** ein aus pulverförmigen Werkstoffgemisch mittels eines Agglomerationsverfahrens hergestelltes entmischungssicheres Pulverkorn.

## Claims

1. Method of producing a corrosion-resistant and wear-resistant layer on a substrate by spraying on an iron oxide-based material, **characterised in that** the iron oxide-based material comprising at least 20 % by weight, preferably more than 30 % by weight magnetite (Fe₃O₄ and/or FeFe₂O₄) is applied by on-line controlled flame spraying, in particular high-speed flame spraying, or plasma spraying, in particular plasma spraying in air or in vacuo, high-power plasma spraying (HPPS) or shroud plasma spraying (SPS), or by on-line controlled wire flame spraying or electric-arc wire spraying and the properties of the layer consisting of the material are monitored and kept constant by an on-line monitoring and control system.

2. Method according to claim 1, **characterised by** on-line monitoring and control by means of an ITG camera directed on to the spraying jet (10), an LDA detector (20) with LDA lasers (22) and an HSP head (24).

3. Method according to claim 1 or claim 2, **characterised by** on-line monitoring and control by measuring the particle speed in the spraying flame.

4. Method according to claim 1 or claim 3, **characterised by** on-line monitoring and control by means of measuring the particle speed in the spraying flame by means of a laser Doppler anemometer by way of a beam (60) emitted by a laser instrument (62) and divided into two partial beams (60ₐ, 60_{b}) by means of a transmitting optical unit (64).

5. Method according to claim 1 or claim 3, **characterised by** on-line monitoring and control by measuring the particle temperature in the spraying flame by means of a high-speed pyrometer.

6. Method according to either of claims 1 or 5, **characterised by** on-line monitoring and control in which the particle temperature in the spraying flame is measured by means of infrared thermography.

7. Method according to claim 1, **characterised by** on-line monitoring and control in which the quantity of gas measured is analysed.

8. Method according to claim 1 or claim 7, **characterised by** on-line monitoring and control in which a quantity of plasma gas measured is analysed.

9. Method according to claim 1, **characterised by** on-line monitoring and control in which a current-voltage curve measured is evaluated or in which a quantity of powder supplied to the spraying flame is measured.

10. Method of producing a corrosion-resistant and wear-resistant layer according to one of claims 1 to 9, **characterised by** on-line controlled plasma spraying in which air is used as the plasma gas.

11. Method of producing a corrosion-resistant and wear-resistant layer according to one of claims 1 to 9, **characterised in that** on-line controlled water-stabilised plasma spraying is used as the coating method.

12. Method of producing a corrosion-resistant and wear-resistant layer according to one of claims 1 to 11, **characterised in that** a material comprising at least 20 % by weight, preferably more than 30 % by weight magnetite (Fe₃O₄ and/or FeFe₂O₄) is used.

13. Method according to claim 12, **characterised in that** the material consists of magnetite and at least one intermetallic compound.

14. Method according to claim 12, **characterised by** the addition of a mixture of metals, intermetallic compounds, carbides, nitrides, silicides, borides and/or oxides to the material.

15. Method according to claim 12, **characterised by** a material consisting of magnetite and carbides of W, Cr, Mo, Nb, Ta, Ti and V.

16. Method according to claim 15, **characterised by** a material consisting of magnetite with the addition of up to 30 % by weight, preferably up to 20 % by weight tungsten carbides and/or chromium carbides.

17. Method according to claim 12, **characterised by** a material consisting of magnetite and at least one further metallic material.

18. Method according to claim 17, **characterised by** magnetite and the addition of up to 50 % by weight, preferably up to 40 % by weight Cr, CrNi or a ferritic steel.

19. Method according to claim 12, **characterised by** a mixture of magnetite and chromium oxide as the material, with a chromium oxide content of between 1 and 40 % by weight, preferably between 5 and 30 % by weight.

20. Method according to one of claims 12 to 19, **characterised by** a particle size of the pulverulent spraying material of 0.05 to 150 µm, preferably 0.1 to 120 µm.

21. Method according to one of claims 12 to 20, **characterised by** the use of a filler wire as a wire-shaped spraying material, its filling consisting of magnetite and its covering consisting of an alloy.

22. Method according to one of claims 1 to 21, **characterised by** a powder grain with good flow properties produced from a pulverulent material mixture by spray drying.

23. Method according to one of claims 1 to 21, **characterised by** a separation-resistant powder grain produced from a pulverulent material mixture by means of an agglomerating process.

## Revendications

1. Procédé pour produire une couche anti-corrosion et anti-usure sur un substrat par pulvérisation d'un matériau à base d'oxyde de fer, **caractérisé en ce que** le matériau à base d'oxyde de fer présentant au moins 20 %-poids, de préférence plus de 30 %-poids de fer, magnétite oxydulée (Fe₃O₄ et/ou FeFe₂O₄) est appliqué au moyen de projection par flamme commandée en ligne, en particulier par projection par flamme à haute vitesse ou projection plasma, en particulier projection plasma sous pression atmosphérique ou sous vide, par projection plasma haute-performance (HPPS), par projection plasma shroud (SPS) par projection au fil par flamme commandée en ligne ou par projection au fil à l'arc électrique, ainsi que les propriétés de la couche composée du matériau peuvent ainsi être surveillées et maintenues constantes au moyen d'un système de contrôle et de commande en ligne.

2. Procédé selon la revendication 1, **caractérisé par** un contrôle et une commande en ligne au moyen d'une caméra ITG (18) dirigée vers le jet de projection (10), d'un détecteur LDA (20) avec un laser LDA (22), ainsi qu'une tête HSP (24).

3. Procédé selon la revendication 1 ou 2, **caractérisé par** un contrôle et une commande en ligne par la mesure de la vitesse des particules dans la flamme de projection.

4. Procédé selon la revendication 1 ou 3, **caractérisé par** un contrôle et une commande en ligne au moyen de la prise de mesure de la vitesse des particules dans la flamme de projection par un anémomètre laser du type Doppler à l'aide d'un rayon (60) envoyé par un appareil à laser (62), qui est décomposé en deux rayons partiels (60ₐ, 60_{b}) par une optique d'émission (64).

5. Procédé selon la revendication 1 ou 3, **caractérisé par** un contrôle et une commande en ligne grâce à la prise de mesure de la température des particules dans la flamme de projection au moyen d'un pyromètre grande-vitesse.

6. Procédé selon l'une des revendications 1 à 5, **caractérisé par** un contrôle et une commande en ligne où la température des particules dans la flamme de projection est mesurée au moyen de la thermographie infrarouge.

7. Procédé selon la revendication 1, **caractérisé par** un contrôle et une commande en ligne où la quantité de gaz mesurée est analysée.

8. Procédé selon la revendication 1 ou 7, **caractérisé par** un contrôle et une commande en ligne où une quantité de plasma mesurée est analysée.

9. Procédé selon la revendication 1, **caractérisé par** un contrôle et une commande en ligne où une caractéristique courant-tension mesurée est exploitée ou où une quantité de poudre amenée à la flamme de projection est mesurée.

10. Procédé pour produire une couche anti-corrosion et anti-usure selon l'une quelconques des revendications 1 à 9, **caractérisé par** un procédé de projection plasma commandé en ligne, le gaz plasma utilisé étant de l'air.

11. Procédé pour produire une couche anti-corrosion et anti-usure selon l'une quelconques des revendications 1 à 9, **caractérisé en ce que** le procédé de production de couche utilisé est un procédé de projection plasma stabilisé à l'eau, commandé en ligne.

12. Procédé pour produire une couche anti-corrosion et anti-usure selon l'une quelconques des revendications 1 à 11, **caractérisé en ce qu'**un matériau présentant au moins 20 %-poids, de préférence plus de 30 %-poids de fer magnétite oxydulé (Fe₃O₄ et/ou FeFe₂O₄), est utilisé.

13. Procédé selon la revendication 12, **caractérisé en ce que** le matériau est composé de magnétite et d'au moins un composé intermétallique.

14. Procédé selon la revendication 12, **caractérisé par** l'adjonction d'un mélange de métaux de composés intermétalliques, de carbures, de nitrures, de siliciures, de borures et/ou d'oxydes dans le matériau.

15. Procédé selon la revendication 12, **caractérisé par** un matériau en magnétite et en carbures de W, Cr, Mo, Nb, Ta, Ti, V.

16. Procédé selon la revendication 15, **caractérisé par** un matériau composé de magnétite avec une adjonction de jusqu'à 30 %-poids, de préférence jusqu'à 20 %-poids, de carbures de tungstène et/ou de chrome.

17. Procédé selon la revendication 12, **caractérisé par** un matériau en magnétite et au moins un autre matériau métallique.

18. Procédé selon la revendication 17, **caractérisé par** la magnétite et une adjonction de jusqu'à 50 %-poids, de préférence jusqu'à 40 %-poids de Cr, CrNi, ou d'un acier ferritique.

19. Procédé selon la revendication 12, **caractérisé par** un mélange de magnétite et d'oxyde de chrome en tant que matériau avec une part de l'oxyde de chrome entre 1 et 40 %-poids, de préférence entre 5 et 30 %-poids.

20. Procédé selon l'une quelconque des revendications 12 à 19, **caractérisé par** un calibre de grain du matériau de projection en forme de poudre allant de 0,05 à 150 µm, de préférence de 0,1 à 120 µm.

21. Procédé selon l'une quelconque des revendications 12 à 20, **caractérisé par** l'utilisation d'un fil de remplissage en tant que matériau de projection filiforme, dont le remplissage est composé de magnétite et l'enveloppe d'un alliage.

22. Procédé selon l'une quelconque des revendications 1 à 21, **caractérisé par** des grains de poudre fabriqués par séchage par pulvérisation à partir d'un mélange de matériau en forme de poudre qui présente de bonnes propriétés de fluidité.

23. Procédé selon l'une quelconque des revendications 1 à 21, **caractérisé par** des grains de poudre anti-dissociation fabriqués au moyen d'un procédé d'agglomération à partir d'un mélange de matériaux en forme de poudre.
